# FASCICULE DE BREVET EUROPEEN

(11) **EP 0 341 167 B1**
(45) Date de publication et mention de la délivrance du brevet: **28.06.1995**
(21) Numéro de dépôt: 89420162.3
(22) Date de dépôt: 28.04.1989
(51) Int. Cl.: C25D 1/08

(54) **Procédé de fabrication par électroformage d'un cadre perforé en nickel**
Verfahren zur Herstellung eines perforierten Nickelrahmens durch Elektroformung
Process for manufacturing a perforated nickel frame by electroforming

(30) Priorité: 02.05.1988 FR 8806428
(43) Date de publication de la demande: 08.11.1989
(73) Titulaire: PIOLAT INDUSTRIE, 38790 Saint Georges d'Espéranche (FR)
(72) Inventeur: Piolat, Armand, F-38790 Saint Georges d'Espéranche (FR)
(74) Mandataire: Guerre, Dominique

(56) Documents cités:
- EP-A- 0 006 461
- DE-A- 1 621 157
- GB-A- 2 051 130
- US-A- 4 148 797
- US-A- 4 397 715
- US-A- 4 436 591
- US-A- 4 478 688

## Description

La présente invention concerne un procédé de fabrication d'un cadre perforé en nickel, par électroformage.

De tels cadres perforés sont en particulier utilisés comme cadres d'impression, qu'il s'agisse d'impressions dites "au cadre plat", ou d'impressions dites "au cadre rotatif".

Plus précisément, l'invention concerne un procédé de fabrication, tel que décrit et proposé par le brevet US-A-2,226,384, dont le contenu est incorporé à la présente description.

Le brevet américain US-A-4,436,591 décrit une méthode de fabrication d'un cadre perforé par électroformage, en utilisant un courant pulsé, avec un brillanteur de deuxième classe, pour épaissir le dépôt métallique, tout en maintenant les dimensions des perforations.

Le brevet US-A-4,478,688 décrit une méthode de fabrication d'un cadre perforé, selon laquelle l'épaississement du dépôt métallique est réalisé par le passage de l'électrolyte au travers d'une anode perforée.

Selon ce procédé, on part d'un mandrin-support réalisé en cuivre massif, en acier inoxydable, ou en acier cuivré. Des alvéoles, dont la forme et les dimensions correspondent aux mailles du cadre perforé à obtenir, sont ménagées à la surface du mandrin par différents procédés de gravure, tels qu'attaque chimique, gravure à la molette, ou gravure électronique.

L'ouverture en creux des alvéoles est remplie d'une résine non conductrice laissant à découvert la bordure ou arête des mêmes alvéoles, demeurant conductrice.

Puis, selon une première étape, et dans un premier bain d'électrolyse, on effectue un premier dépot de nickel sur le mandrin-support, pendant un temps limité, de manière à obtenir un squelette de nickel dont les perforations correspondent sensiblement aux alvéoles originelles du mandrin. La durée de cette première étape est donc choisie pour limiter la croissance du dépot de nickel à partir des arêtes des alvéoles , préférentiellement vers le haut. A l'issue de cette première étape, le squelette est séparé du mandrin, par exemple par simple refroidissement provoquant une dilatation différentielle et donc un détachement du squelette par rapport au mandrin.

Selon une deuxième étape, et dans un deuxième bain d'électrolyse, on effectue un deuxième dépot de nickel sur le squelette. Cet apport complémentaire de métal enveloppe et renforce tous les cordons de nickel du squelette, pour obtenir le cadre perforé final.

L'un des problèmes posés par ce procédé de fabrication, en particulier lorsqu'il est utilisé pour obtenir des cadres perforés avec mailles unitaires de très petites dimensions, concerne l'obturation par du nickel des perforations du squelette, lors de la deuxième étape d'électrolyse. Outre l'altération ou modification de la forme et des dimensions originelles des perforations du squelette, ce dépot complémentaire de nickel diminue la section de passage de chaque maille unitaire du cadre perforé final. Une telle diminution de la section libre de chaque maille unitaire diminue ultérieurement la quantité du fluide d'impression pouvant passer au travers du cadre perforé, lorsque ce dernier est utilisé comme cadre d'impression.

L'utilisateur des additifs usuels et traditionnels de l'électrochimie, à savoir l'usage de produits décrits et désignés dans la littérature comme "brillanteurs primaires" et "brillanteurs secondaires" permet dans une large mesure de respecter la forme et les dimensions de départ des perforations du squelette, comme établi aux pages 52-53 du Guide de l'Electroformage du Nickel publié en 1975 par International Nickel (INCO). Ceci s'explique par le fait que l'effet nivelant attendu ne peut s'exercer dans les parties en creux ou vides correspondant aux perforations du squelette, et se reporte donc en conséquence en hauteur, de part et d'autre des cordons de nickel du même squelette.

Néanmoins ceci étant, ce respect des perforations originelles du squelette conduit à une diminution relativement importante de la section de passage, par progression "homothétique" vers l'intérieur du dépot de nickel, à partir de la bordure de chaque perforation du squelette.

La présente invention a pour objet un procédé tel que décrit précédemment, permettant de renforcer le squelette résultant de la première étape, à la fois en respectant l'essentiel des dimensions des perforations dudit squelette, et en limitant la diminution de la section libre des mailles du cadre perforé obtenu.

La présente invention a également pour objet un procédé électronique, qui demeure simple dans sa mise en oeuvre, et en particulier ne recourt pas à des solutions technologiques sophistiquées telles qu'un courant d'alimentation pulsé.

Selon la présente invention, on a découvert que cet effet Pouvait être obtenu, en utilisant au moins dans le deuxième bain un composé pyridinium répondant à la formule générale :
dans laquelle :
- R est une chaine saturée alkyle comportant au moins un atome de carbone, éventuellement substituée
- R' est un atome d'hydrogène ou un groupement substituant, en position quelconque par rapport à l'atome d'azote du noyau pyridium,
   pour l'obtention de cordons métalliques renforcés du squelette présentant des renflements inférieur et supérieur, dirigés dans le sens de la hauteur, raccordés entre eux par des parties arrondies.

Préférentiellement, mais de manière non exclusive :
- R est une chaine alkyle substituée par au moins un groupement ne comportant aucune double ou triple liaison avec un atome de carbone
- et/ou R' est un groupement substituant ne comportant aucune double du triple liaison avec un atome de carbone.

Par double ou triple liaison avec un atome de carbone, on entend des liaisons du type :

C=C, C≡C, C=O, C=N, C≡N

A titre d'exemple des composés pyridinium pouvant être utilisés selon l'invention, on peut citer les composés suivants, sulfopropylés, identifiés selon la nomenclature CAS :
- 4-méthyl-1-(3-sulfopropyl)-pyridinium
- 4-benzyl-1-(3-sulfopropyl)-pyridinium
- 1-(2-hydroxy-3-sulfopropyl)-pyridinium
- 3-méthyl-1-(3-sulfopropyl)-pyridinium
- 1-(3-sulfopropyl)-pyridinium
- 2-méthyl-1-(3 sulfopropyl)-pyridinium
Selon un mode préféré d'exécution de l'invention, le composé pyridinium est utilisé dans le deuxième bain d'électrolyse, conjointement avec un composé répertorié dans la littérature pertinente à de titre réducteur de tension. Un tel composé peut être un sulfonimide, tel que la saccharine, un sulfonamide, le paratoluène-sulfonamide, le métabenzénedisulfonate de sodium, le naphtalène trisulfonate de sodium 1,3,6, un acide arylsulfonique, etc ...

Le composé pyridinium est utilisé à raison de 60 à 250 g pour 10 000 Axh préférentiellement en même temps qu'un réducteur de tension, tel que décrit précédemment, dans les proportions de 10 à 500 g pour 10 000 Axh.

La présente invention est maintenant décrite par référence aux dessins annexés, dans lesquels :
- la figure 1 représente en coupe transversale le squelette de nickel obtenu à l'issue de la première étape d'électrolyse, en position sur le mandrin-support
- la figure 2 représente une vue de dessus de la cuve d'électrolyse assurant pendant la deuxième étape le dépot de nickel sur le squelette obtenu à l'issue de la première étape
- la figure 3 est une vue de détail fortement agrandie, en coupe selon la ligne AA de la figure 5, de la maille d'un cadre perforé obtenu avec un deuxième bain électrochimique traditionnel, pendant la deuxième étape, c'est à dire avec un bain comprenant des composés répertoriés dans la littérature traditionnelle comme brillanteurs primaires et secondaires
- la figure 4 est une vue de détail similaire à la figure 3, de la maille obtenue avec un deuxième bain électrochimique selon l'invention
- la figure 5 est une vue de dessus, du côté intérieur au cylindre perforé, à échelle agrandie, de la maille obtenue à partir d'un même squelette, avec un deuxième bain électrochimique traditionnel (représentation en traits pointillés), et avec un deuxième bain électrochimique selon l'invention (représentation en traits pleins)
Le procédé électrochimique selon l'invention est de manière générale conforme au procédé décrit dans le brevet US-A-2 226 384, de telle sorte qu'il n'apparait pas utile de décrire avec précision ce procédé.

Selon la première étape du procédé, on utilise, conformément à la figure 1, une matrice ou mandrin-support 1, comportant des alvéoles 2, dont l'ouverture a été obturée avec une matière non conductrice, telle une résine 3. En correspondance, la bordure ou arête 4 des mêmes alvéoles demeure conductrice de l'électricité. A l'issue de la première étape du procédé, et avec un premier bain traditionnel d'électrolyse, on obtient un squelette de nickel 5, comportant des perforations 7 correspondant sensiblement aux ouvertures des alvéloles 2 d'origine. Cette correspondance approximative est obtenue par une limitation appropriée de la durée de la première étape électrochimique. A l'issue de cette dernière, on détache le squelette 5 du mandrin-support 1.

Selon la deuxième étape du procédé, et conformément à la figure 2, le squelette 5 est plongé dans un deuxième bain 8 d'électrolyse du nickel, additionné avec un composé pyridinium selon l'invention. On fait de préférence circuler le bain selon la direction des flèches B, c'est à dire parallèlement à l'anode 6, et donc à une génératrice du squelette 5 sous forme de cylindre dans le cas présent. La vitesse de circulation du bain se situe entre 5 et 10 cm/seconde ; en correspondance, les flèches A indiquent le sens des lignes de courant de l'anode 6 à la cathode 5. Ces lignes sont perpendiculaires au squelette cathode, ainsi qu'à la direction de déplacement du bain d'électrolyse. Le mode de circulation du deuxième bain électrochimique retenu selon l'invention apporte différents avantages. D'une part, l'échange ionique entre la ou les anodes (6) et la cathode constituée par le squelette de nickel (5) peut augmenter de façon importante, en augmentant l'intensité du courant. D'autre part, toutes les impuretés susceptibles de se détacher des anodes ou du squelette-cathode sont entrainées en dehors de ce dernier.

Pendant la deuxième étape, le nickel vient se déposer progressivement autour des cordons 4a du squelette 5, en passant à l'intérieur des perforations 7, et en circulant le long des parois interne et externe du squelette 5.

Grâce à l'action du composé pyridinium selon l'invention, introduit dans le deuxième bain d'électrolyse, le cadre perforé obtenu présente un profil de maille très caractéristique, représenté à la figure 4 en ce qui concerne une section transversale des cordons de nickel selon la ligne A-A de la figure 5, et à la figure 5, en trait plein, en ce qui concerne la forme à plat de la maille, du côté intérieur du cadre cylindrique perforé.

Conformément à la figure 4, on constate de manière surprenante un arrondissement du dépot de nickel, non seulement à l'extérieur du cylindre, mais également à l'intérieur, à la différence de l'applatissement constaté du côté intérieur, selon la figure 3, pour un dépot avec un bain additionne avec un brillanteur primaire et un brillanteur secondaire traditionnels. Selon l'invention, on obtient donc des cordons de nickel présentant tant à leur partie supérieure qu'à leur partie inférieure des renflements 12 et 13, dirigés dans le sens de la hauteur, ces renflements étant raccordés entre eux par des parties arrondies 11 et 14.

Par référence à la figure 5, et en supposant que la matrice support 1 comporte des alvéoles ayant une forme à plat hexagonale, pour obtenir un cadre perforé à maille hexagonale, on constate que les perforations obtenues selon l'invention présentent effectivement cette forme à plat d'allure générale hexagonale, mais avec un profil arrondi en tous points, inscrivant en quelque sorte le profil hexagonal. C'est ce que montre le trait continu 15, délimitant chaque perforation du cadre, par rapport au trait en pointillé 16, correspondant à la forme à plat obtenue finalement avec un deuxième bain électrochimique additionné de manière traditionnelle avec un brillanteur primaire et un brillanteur secondaire, tous les autres paramètres électrochimiques demeurant égaux par ailleurs. A la figure 5, le trait discontinu 17 montre quant à lui la forme à plat des ouvertures du squelette résultant de la première étape d'électrolyse, avant traitement électrochimique selon la deuxième étape du procédé.

Au total, par comparaison des figures 3 et 4 d'une part, et des traits en pointillé 16 et continu 15 selon la figure 5, on constate que pour une hauteur de nickel h sensiblement égale selon l'invention et selon l'art antérieur, l'ajout du composé pyridinium permet d'obtenir un ouverture (x) de perforation sensiblement supérieure à l'ouverture (y) de perforation obtenue selon l'art antérieur, c'est à dire avec un bain d'électrolyse complété de manière traditionnelle. Pour une même taille de perforation du cadre final, exprimée par exemple en mesh, il en résulte au bénéfice de l'invention un avantage non négligeable, quant à la valeur de la section de passage de chaque maille unitaire.

On décrit ci-après deux exemples d'application du deuxième bain électrochimique selon l'invention.

Le premier exemple de bain nickel utilisé est du type sels de nickel et renferme :
- 300 g par litre de sulfate de nickel
- 50 g par litre de chlorure de nickel
- 50 g par litre d'acide borique
- 100 g de 1-(3-sulfopropyl)-pyridinium, pour 10 000 Axh
- 250 g de naphtalene-trisulfonate de sodium, pour 10 000 Axh
On effectue l'électrolyse du deuxième bain de façon classique, le bain circulant, par ailleurs, parallèlement à l'anode et au cylindre cathode.

Un deuxième exemple de bain conforme à l'invention comprend :
- 250 g par litre de sulfate de nickel
- 40 g par litre de chlorure de nickel
- 45 g par litre d'acide borique
- 150 g par litre de 1-(2-hydroxy-3-sulfopropyl)-pyridinium, pour 10 000 Axh
- 100 g de saccharinate de sodium pour 10 000 Axh
- 40 cm3 d'agent mouillant pour 10 000 Axh
Un examen au microscope des cadres perforés obtenus avec ces deux bains permet de constater que le dépot de nickel effectué sur le squelette de base présente l'aspect original décrit précédemment, à partir d'un mandrin-support comportant des alvéoles de forme hexagonale à plat.

Lé procédé selon l'invention convient bien au dépot de nickel à partir d'anode en nickel contenant du soufre (nickel S). Mais il apparait préférable d'utiliser du nickel sans soufre pour limiter les tensions internes.

Comme déjà dit, le procédé selon l'invention, s'applique aussi bien à la réalisation de cadres perforés plats que de cadres cylindriques.

## Revendications

1. Procédé de fabrication par éléctroformage d'un cadre perforé en nickel, selon lequel on opère en au moins deux étapes :
(a) selon une première étape, et dans un premier bain d'électrolyse, on effectue un premier dépôt de nickel sur un mandrin-support gravé, comportant des alvéoles dont l'ouverture est obturée par une matière non conductrice, et dont la bordure ou arête est conductrice, et on sépare du mandrin un squelette en nickel dont les perforations correspondent sensiblement aux alvéoles dudit mandrin ;
(b) selon une deuxième étape, et dans un deuxième bain d'électrolyse, on effectue un deuxième dépôt de nickel pour renforcer le squelette, **caractérisé en ce qu'**au moins dans le deuxième bain on utilise un composé de pyridinium répondant à la formule :
dans laquelle :
- R est une chaîne alkyle saturée comportant au moins un atome de carbone, éventuellement substituée ;
- R est un atome d'hydrogène ou un groupement substituant, en position quelconque par rapport à l'atome d'azote du noyau de pyridium
pour l'obtention de cordons métalliques renforcés du squelette présentant des renflements inférieur et supérieur, dirigés dans le sens de la hauteur, racccordés entre eux par des parties arrondies.

2. Procédé selon la revendication 1, caractérisé en ce que le composé de pyridinium est utilisé dans le deuxième bain, à raison de 60 à 250 g pour 10 000 A x h.

3. Procédé selon la revendication 1, caractérisé en ce que le deuxième bain est mis en circulation parallèle à l'anode, avec une vitesse comprise entre 5 et 20 cm/seconde.

4. Procédé selon la revendication 1, caractérisé en ce que le composé de pyridinium est utilisé dans le deuxième bain avec un composé réducteur de tension.

5. Procédé selon la revendication 1, caractérisé en ce que R est une chaîne alkyle substituée par au moins un groupement ne comportant aucune double ou triple liaison avec un atome de carbone.

6. Procédé selon la revendication 1, caractérisé en ce que R' est un groupement substituant ne comportant aucune double ou triple liaison avec un atome de carbone.

7. Procédé selon la revendication 1, caractérisé en ce que le composé pyridinium est sulfopropylé et R est une chaîne alkyle comportant trois atomes de carbone.

8. Procédé selon la revendication 1, caractérisé en ce que la chaîne alkyle est substituée, en position 2 par rapport au noyau pyridinium, par un groupement hydroxy.

9. Procédé selon la revendication 1, caractérisé en ce que le noyau pyridinium est substitué par au moins un groupement choisi parmi les groupements suivants, à savoir méthyle et benzyle.

## Claims

1. Process for the manufacture by electroforming of a perforated nickel frame, according to which the operation is carried out in at least two stages:
a) according to a first stage, and in a first electrolytic bath, a first deposit of nickel is produced on an engraved support mandrel comprising alveoli whose opening is closed by a nonconductive substance, and whose edge or ridge is conductive, and a nickel skeleton is separated from the mandrel, its perforations corresponding substantially to the alveoli of the said mandrel,
b) according to a second stage, and in a second electrolytic bath, a second deposit of nickel is produced to reinforce the skeleton, characterized in that at least in the second bath corresponding to a pyridinium compound corresponding to formula:
in which:
- R is a saturated alkyl chain containing at least one carbon atom and optionally substituted,
- R [sic] is a hydrogen atom or a substituent group in any position relative to the nitrogen atom of the pyridinium nucleus, is employed

2. Process according to Claim 1, characterized in that the pyridinium compound is employed in the second bath in a proportion of 60 to 250 g per 10 000 Axh.

3. Process according to Claim 1, characterized in that the second bath is circulated parallel to the anode at a velocity of between 5 and 20 cm/second.

4. Process according to Claim 1, characterized in that the pyridinium compound is employed in the second bath with a voltage-reducer compound.

5. Process according to Claim 1, characterized in that R is an alkyl chain substituted by at least one group containing no double or triple bond with a carbon atom.

6. Process according to Claim 1, characterized in that R' is a substituent group containing no double or triple bond with a carbon atom.

7. Process according to Claim 1, characterized in that the pyridinium compound is sulphopropylated and R is an alkyl chain containing three carbon atoms.

8. Process according to Claim 1, characterized in that the alkyl chain is substituted by a hydroxyl group in position 2 relative to the pyridinium nucleus.

9. Process according to Claim 1, characterized in that the pyridinium nucleus is substituted by at least one group chosen from the following groups, namely methyl and benzyl.

## Patentansprüche

1. Verfahren zur Herstellung eines perforierten Nickelrahmens durch Elektroformung, bei dem in zumindest zwei Schritten vorgegangen wird, nämlich:
(a) in einem ersten Schritt und in einem ersten Elektrolysebad wird eine erste Nickelabscheidung auf einem gravierten Lochdornträger bewirkt, der Waben aufweist, deren Öffnung durch ein nicht leitendes Material verschlossen ist und deren Rand bzw. Steg leitend ist, und es wird von dem Lochdorn ein Nickelskelett abgetrennt, dessen Perforationen im wesentlichen den Waben des Lochdorns entsprechen;
(b) in einem zweiten Schritt und in einem zweiten Elektrolysebad wird eine zweite Nickelablagerung zum Verstärken des Skelettes bewirkt, dadurch gekennzeichnet, daß zumindest in dem zweiten Bad eine Pyridiniumverbindung der folgenden Formel verwendet wird:
in der:
- R eine gegebenenfalls substituierte gesättigte Alkylkette ist, die zumindest ein Kohlenstoffatom aufweist;
- R' ein Wasserstoffatom oder ein im Hinblick auf das Stickstoffatom des Pyridiniumkerns in beliebiger Stellung befindlicher Substituent ist,
und zwar um verstärkte metallische Stränge des Skelettes zu erhalten, welches in dessen Höhe ausgerichtete untere und obere Verdickungen aufweist, und die durch abgerundete Abschnitte untereinander verbunden sind.

2. Verfahren nach Anspruch 1, dadurch gekennzeichnet, daß die Pyridiniumverbindung im zweiten Bad mit 60 bis 250 g pro 10.000 A x h verwendet wird.

3. Verfahren nach Anspruch 1, dadurch gekennzeichnet, daß das zweite Bad parallel zur Anode mit einer Geschwindigkeit zwischen 5 und 20 cm/Sekunde in Zirkulation versetzt wird.

4. Verfahren nach Anspruch 1, dadurch gekennzeichnet, daß die Pyridiniumverbindung in dem zweiten Bad zusammen mit einer Spannungsminderungsverbindung verwendet wird.

5. Verfahren nach Anspruch 1, dadurch gekennzeichnet, daß R eine Alkylkette ist, die durch zumindest eine Gruppe substituiert ist, die keine Doppel- oder Dreifachbindung mit einem Kohlenstoffatom aufweist.

6. Verfahren nach Anspruch 1, dadurch gekennzeichnet, daß R' eine substituierende Gruppe ist, die keine Doppel- oder Dreifachbindung mit einem Kohlenstoffatom aufweist.

7. Verfahren nach Anspruch 1, dadurch gekennzeichnet, daß die Pyridiniumverbindung sulfopropyliert ist, und daß R eine Alkylkette ist, die drei Kohlenstoffatome enthält.

8. Verfahren nach Anspruch 1, dadurch gekennzeichnet, daß die Alkylkette in 2-Stellung des Pyridiniumkerns durch eine Hydroxygruppe substituiert ist.

9. Verfahren nach Anspruch 1, dadurch gekennzeichnet, daß der Pyridiniumkern durch zumindest eine Gruppe, ausgewählt aus der Gruppe bestehend aus Methyl- und Benzyl-, substituiert ist.
